# EUROPÄISCHE PATENTSCHRIFT

(11) **EP 3 067 444 B1**
(45) Veröffentlichungstag und Bekanntmachung des Hinweises auf die Patenterteilung: **27.03.2019**
(21) Anmeldenummer: 16156476.0
(22) Anmeldetag: 19.02.2016
(51) Int. Cl.: C25D 7/00, C25D 3/56, C25D 5/10, C25D 5/34

(54) **ABSCHEIDUNG VON DEKORATIVEN PALLADIUM-EISEN-LEGIERUNGSBESCHICHTUNGEN AUF METALLISCHEN SUBSTANZEN**
DEPOSITION OF DECORATIVE PALLADIUM IRON ALLOY COATINGS ON METALLIC SUBSTANCES
DEPOSITION DE REVETEMENTS DECORATIFS EN ALLIAGE PALLADIUM-FER SUR DES SUBSTANCES METALLIQUES

(30) Priorität: 09.03.2015 AT 501882015
(43) Veröffentlichungstag der Anmeldung: 14.09.2016
(73) Patentinhaber: Ing. W. Garhöfer Gesellschaft mbH, 1220 Wien (AT)
(72) Erfinder: Garhöfer-Ondreicska, Claudia, 1220 Wien (AT); Garhöfer, Christian, 1220 Wien (AT)
(74) Vertreter: Wildhack & Jellinek

(56) Entgegenhaltungen:
- EP-A1- 1 396 559
- EP-A1- 2 192 210
- DE-A1- 2 741 347
- JP-A- 2001 181 887
- HERNANDEZ S C ET AL: "Electrodeposition of iron-palladium thin films", ELECTROCHIMICA ACTA, ELSEVIER SCIENCE PUBLISHERS, BARKING, GB, Bd. 53, Nr. 18, 20. Juli 2008 (2008-07-20) , Seiten 5621-5627, XP022655646, ISSN: 0013-4686, DOI: 10.1016/J.ELECTACTA.2008.03.001 [gefunden am 2008-03-18]

## Beschreibung

Die vorliegende Erfindung ist auf eine Elektrolytbadzusammensetzung zur Abscheidung weißer, hochglänzender, rissfreier, abriebs- und korrosionsbeständiger Palladium-Eisenlegierungen aus alkalischen wässrigen Bädern gerichtet, weiters auf Objekte und Artikel, welche mit diesen Legierungen beschichtet sind sowie auf ein Verfahren zur Herstellung der beschichteten Objekte und Artikel.

Methoden zur Abscheidung von Palladium-Eisenlegierungen aus wässrig alkalischen Elektrolyten sind aus dem AiF Forschungsvorhaben Nr. 10302 N des Forschungsinstitutes für Edelmetalle und Metallchemie Schwäbisch Gmünd, "Galvanische Abscheidung von Palladium-Eisen-Legierungsüberzügen für funktionelle Anwendungen und deren Charakterisierung" bekannt. Jedoch konnten mit einem dort beschriebenen Elektrolyten unter den dort beschriebenen Bedingungen keine hochglänzenden Legierungen abgeschieden werden. Außerdem basiert der beschriebene Elektrolyt auf Ammoniumsalzen, der pH-Wert wird mit Ammoniak eingestellt. Bei Elektrolyttemperaturen von 55 °C muss daher ständig Ammoniak nachgeliefert werden, um den pH-Wert konstant zu halten, außerdem entstehen dadurch enorme Geruchs- und Gesundheitsbelästigungen für die Betreiber solcher Bäder.

Die Elektrolyte die aus JP,2001-192885,A bekannt sind, basieren ebenfalls auf Ammoniumsalzen und enthalten zusätzliche Glanzbildner und eventuell verschiedene Legierungsmetalle wie z.B. Eisen oder Tellur.

JP,2001-181887,A beschreibt Palladium-Eisen-Legierungsbäder die ebenfalls auf Ammoniumsalzen beruhen, und zusätzlich EDTA enthalten. Starke Komplexbildner sind jedoch grundsätzlich in Elektrolyten unerwünscht, da sie Schwierigkeiten bei der Abwasserbehandlung herbeiführen.

JP,10-046384,A beschreibt Palladium-Legierungsbäder für die Elektronikindustrie. Eisen als Legierungsmetall wird erwähnt, die Elektrolyte basieren auf Ammoniumsalzen. Die Beispiele beziehen sich jedoch nur auf Palladium-Cobalt-Legierungen. Legierungen von Palladium-Eisen, Palladium-Nickel, Palladium-Rhodium und Palladium-Ruthenium sollen in gleicher Weise herstellbar sein.

DE2657925 beschreibt ammoniakfreie, halbglänzende bis glänzende Palladium- und Palladiumlegierungsbäder für die Elektrotechnik, jedoch wird Eisen als Legierungsmetall nicht erwähnt.

Aus der EP 1396559A1 ist ein Elektrolytbad für das kathodische Abscheiden von binären Legierungen unter Bildung von weißen, korrosionsbeständigen, rissfreien und (hoch)glänzenden Überzügen auf zumindest an ihrer Oberfläche metallischen bzw. elektrisch leitfähigen oder leitfähig beschichteten Objekten bekannt, welches Bad als Legierungsmetalle zumindest eine Palladiumverbindung als Primärmetall und zumindest eine Eisenverbindung als Sekundärmetall enthält, und für die Abscheidung einer Pd/Fe-Legierung mit einem Gehalt im Bereich von 5 bis 15 Gew-% Fe - als wässrige, alkalische Lösung mit einem pH-Wert von 7,5 bis 9 vorliegt und als wesentliche weitere Komponenten zumindest ein Netzmittel aus der Gruppe der amphoteren Tenside und zusätzlich mindestens einen der in Palladiumbädern üblicher Weise enthaltenen Glanzzusätze sowie Leitsalze, pH-Stabilisatoren und Spannungsverminderer enthält, wobei das Elektrolytbad einen Gehalt an Palladium von 0,5 bis 15 g/l und an Eisen von 0,2 bis 2 g/l aufweist.

Auch die DE 2741347A1 zeigt ein solches Bad.

Es ist Ziel der gegenwärtigen Erfindung, Bäder zu entwickeln, aus denen hochglänzende, binäre Palladium-Eisen-Legierungen ohne jeglichen Zusatz von weiteren Metallen und abgeschieden werden können. Insbesondere sollen die Legierungsbäder beim Betrieb keine Geruchsbelästigung oder Gesundheitsgefahr durch die Freisetzung von reizenden Gasen oder Dämpfen darstellen und darüber hinaus keine starken Komplexbildner wie EDTA oder NTA enthalten, die Probleme bei der Abwasserbehandlung hervorrufen würden.
Zusätzlich soll die Produktion durch den Einsatz derartiger Legierungsbäder verbilligt werden, und Ressourcen des teuren Palladiums geschont werden.
Eine Kostenersparnis von etwa 15% beim Einsatz derartiger Legierungsbäder im Vergleich zu Reinpalladiumbädern ergibt sich zum einen aus der geringeren Dichte der abgeschiedenen Palladium-Eisen-Legierung, zum anderen aus geringeren Ausschleppungsverlusten von Edelmetall, da Reinpalladiumbäder meist etwa mit einer Palladiumkonzentration von 10 g/l Palladium arbeiten, das Palladium-Eisen-Legierungsbad vorliegender Erfindung jedoch mit etwa der halben Konzentration auskommen kann.

Derartige Legierungen eignen sich daher besonders gut für jegliche metallisch weiße, dekorative Beschichtung, z.B. von Modeschmuck, aber durchaus auch für industrielle Anwendungen, wie insbesondere in der Elektronikindustrie.

Gemäß vorliegender Erfindung enthalten die Bäder 0,5-15 g/l Palladium, 0,2-2 g/l Eisen, Leitsalze, Glanzzusätze und Netzmittel. Es können Schichtdicken >5 µ hochglänzend, rissfrei abgeschieden werden. Die Korrosionsbeständigkeit ist vergleichbar mit Reinpalladium, die Abriebbeständigkeit ist besser als Reinpalladium.

Die Erfindung betrifft ein neues Elektrolytbad für das kathodische Abscheiden von binären Legierungen unter Bildung von weißen, korrosionsbeständigen, rissfreien und (hoch)glänzenden Überzügen auf zumindest an ihrer Oberfläche metallischen bzw. elektrisch leitfähigen oder leitfähig beschichteten Objekten, welches Bad als Legierungsmetalle zumindest eine Palladiumverbindung, insbesondere ein Palladiumsalz, als Primärmetall und zumindest eine Eisenverbindung, insbesondere ein Eisensalz, als Sekundärmetall enthält, welches für die Abscheidung einer Pd/Fe-Legierung mit einem Gehalt im Bereich von 5 bis 15 Gew-% Fe - als wässerige, alkalische Lösung mit einem pH-Wert von 7,5 bis 9, vorliegt und außer den genannten Metall-Verbindungen als wesentliche weitere Komponenten zumindest ein Netzmittel aus der Gruppe der amphoteren Tenside, und mindestens einen Glanzzusatz sowie Leitsalze, pH-Stabilisatoren und Spannungsverminderer enthält, wobei das Elektrolytbad einen Gehalt an Palladium von 0,5 bis 15 g/l und an Eisen von 0,2 bis 2 g/l aufweist und frei von Ammoniak und Ammoniumverbindungen ist. Das neue Elektrolytbad ist dadurch gekennzeichnet, dass es als Netzmittel aus der Gruppe der amphoteren Tenside Betaine und Sulfobetaine in Mengen von 0,5-2 g/l enthält, und als Glanzmittel substituierte aromatische N-Heterocyclen, und als Spannungsverminderer Saccharin oder organische Sulfonate, und als Leitsalze und/oder pH-Stabilisatoren Natrium- oder Kaliumsulfat, - chlorid, -nitrat, -citrat, -tartrat, oder -malonat, enthält.

Der pH-Wert des neuen Legierungsbades soll im Bereich 7,5 - 9 gehalten werden, da bei niedrigeren pH-Werten (etwa zwischen 7 und 7,5) die Einbauraten an Eisen sinken. Bei höheren pH-Werten (etwa zwischen 9 und 10) kommt es zu Anbrennungen im hohen Stromdichtebereich. Der pH-Wert wird vorteilhafterweise mittels Natrium- oder Kaliumhydroxid eingestellt.

Gemäß vorliegender Erfindung liegt der Eisengehalt der abgeschiedenen Legierung bei 5-15 Gew.-% Fe, da bei Einbauraten >15 Gew.-% Fe die Schichten rissig werden, und bei Einbauraten <5 Gew-% die Abscheidung ein milchiges Aussehen erhält.
Im Rahmen der vorliegenden Erfindung hat es sich als vorteilhaft erwiesen, wenn Palladium in zweiwertiger Form, z.B. als Palladiumchlorid, -sulfat oder -nitrat, und Eisen als Eisen-sulfat, -chlorid, -nitrat oder -citrat im Elektrolytbad vorliegen.
Demgemäß ist für die Abscheidung eines Überzugs ein Elektrolytbad vorteilhafterweise vorgesehen, das sich dadurch auszeichnet, dass es einen Gehalt Palladium von 2 bis 8 g/l, und besonders bevorzugt von 4 bis 6 g/l aufweist und an Eisen bevorzugt 0,5 bis 1,5 g/l enthält.
Weiters enthalten sind Leitsalze sowie pH-Stabilisatoren wie Natrium- oder Kaliumsulfat, - nitrat, -chlorid, -citrat, -tartrat, oder -malonat, und weiters als Netzmittel Alkylethersufonate, Alkyletherphosphate oder Fettalkoholalkoxylate.
Alle in der Erfindung verwendeten Leitsalze bzw. pH-Stabilisatoren sind Natrium- oder Kaliumsalze. Beim Einsatz von Ammoniak bzw. Ammoniumsalzen bei erhöhten Temperaturen von etwa 50°C wird ständig Ammoniak ausgetrieben. Dadurch verstellt sich der pH-Wert des Bades ständig und ein kontinuierliches Arbeit ist deutlich erschwert.
Außerdem kommt es zu einer ständigen Geruchsbelästigung und Gesundheitsgefahr für die Bediener des Elektrolyten.
Weiters werden im Elektrolyten der vorliegenden Erfindung organische Säuren oder Salze nicht verwendet, die beim Betrieb des Bades mit erhöhter Temperatur Dämpfe freisetzen, die zu einer Geruchsbelästigung und/oder Gesundheitsgefahr für die Bediener des Elektrolyten führen können, z.B. Propionsäure/Propionate, Essigsäure/Acetate.
Die verschiedenen vorteilhaften erfindungsgemäßen bzw. erfindungsgemäß eingesetzten Elektrolytbäder sind im Einzelnen in den Ansprüchen 2 bis 4 beschrieben.
Auf Basis der vorliegenden Erfindung lassen sich Objekte bzw. Artikel, insbesondere Schmuck- bzw. Dekorartikel, sowie elektrotechnische bzw. elektronische Komponenten und Bauteile aus einem bevorzugterweise physiologisch verträglichen Metall, insbesondere aus Messing, Zink, Zinn, Eisen oder Stahl, oder aus Legierungen derselben oder aber aus einem leitfähig ausgerüsteten Kunststoff mit einem aus einem wie oben genannten Elektrolytbad abgeschiedenen Überzug aus einer binären Legierung aus Palladium und Eisen, in welcher das Eisen mit einem Gehalt von 5 bis 12 Gew-% vorliegt, herstellen.
Die im Rahmen der Erfindung üblicherweise zu erreichende Gesamtdicke der binären Palladium-Eisen-Beschichtung beträgt- jeweils abhängig vom Einsatzgebiet - 0,1 bis 5 µm, insbesondere etwa 0,5 bis 3 µm.
Auf der Palladium-Eisen-Beschichtung kann außen eine auf derselben festhaftende weitere, elektrolytisch abgeschiedene Finalschicht aus Gold und/oder aus einem anderem Edelmetall, wie insbesondere aus Rhodium, Platin, Ruthenium oder aus einer Legierung aus denselben, angeordnet werden, durch welche die an sich schon hohe Gebrauchsfähigkeit und der Glanz des Überzugs noch gesteigert wird.
Für weitere Verbesserungen der neuen Überzüge der genannten Objekte bzw. Artikel kann auf dem Palladium-Eisen-Überzug eine auf demselben festhaftende, elektrolytisch abgeschiedene Zwischenschicht aus Haftgold angeordnet werden, und auf dieser eine elektrolytisch abgeschiedene, haftfeste Finalschicht aus Gold und/oder aus einem anderem Edelmetall, wie insbesondere Rhodium, Platin, Ruthenium oder aus einer Legierung aus denselben.
Die Zwischenschicht aus Haftgold kann eine Dicke von 0,05 bis 0,3 µm aufweisen.
Weiters können die beschichteten neuen Objekte bzw. Artikel mit einer Finalschicht aus einer mit Rhodium und Ruthenium, vorzugsweise im Gew.-%-Verhältnis von (70 bis 90) zu (30 bis 10), insbesondere von etwa 80 zu 20, gebildeten Legierung beschichtet sein.
Es ist das Ziel der vorliegenden Erfindung die Konzentration der Metallsalze, Netzmittel, Glanzzusätze und der zusätzlichen Inhaltsstoffe in der Form einzustellen und im Rahmen der erfindungsgemäßen Gewichts-Verhältnisse so zu variieren, dass die Elektroytlösung klar ist und bleibt, dass also keine Metallsalze ausfallen, und dass eben die erfindungsgemäß angestrebten, glänzenden, festhaftenden, rissfreien, abriebs- und korrosionsbeständigen Schichten bzw. Überzüge abgeschieden werden.
Das Verfahren zur Herstellung von mit einer weißen Beschichtung bzw. mit einem derartigen korrosionsbeständigen, rissfreien, hochabrieb- und haftfesten, glänzenden Überzug versehenen Objekten bzw. Artikeln aus der Gruppe Schmuck- bzw. Dekorartikel, aus der Gruppe elektrotechnische bzw. elektronische Komponenten und Bauteile aus Messing, Zink, Zinn, Eisen oder Stahl oder aus deren Legierungen oder aber aus einem leitfähig ausgerüsteten Kunststoff, wobei, vorzugsweise auf einer auf der Oberfläche des Objekt- bzw. Artikel-Rohlings befindlichen metallischen Untergrundschicht, insbesondere aus Kupfer, eine Pd/Fe-Legierung abgeschieden wird, ist dadurch gekennzeichnet, dass die zu beschichtenden Objekte bzw. Artikel, gegebenenfalls nach einer Grundbeschichtung mit Kupfer, mittels Elektrolyse in einem Elektrolytbad gemäß einem der Ansprüche 1 bis 4 bei Temperaturen von 35 bis 75°C und Stromdichten von 0,1 bis 10 A/dm², insbesondere von 0,2 bis 5 A/dm², unter Einsatz von zumindest einer unlöslichen Anode der Elektrolyse unterworfen werden.
Im Zuge des Verfahrens zur elektrolytischen Aufbringung der neuen binären Palladium-Eisen-Legierungen auf die jeweiligen Grundmaterialien werden die zu beschichtenden Gegenstände, Objekte oder Artikel in das jeweilige, erfindungsgemäße Elektrolytbad getaucht und dort als Kathode geschaltet.
Die Arbeitstemperatur der erfindungsgemäßen Elektrolytbäder liegt zwischen 35 und 75 °C. Die Stromdichte kann auf zwischen 0,01 und 10 Ampere/dm² eingestellt werden, jeweils abhängig von der Art der Beschichtungsanlage.
So werden in Trommelbeschichtungsverfahren Stromdichten zwischen 0,05 und 0,50 A/dm² besonders bevorzugt. In Gestellbeschichtungsverfahren wählt man bevorzugt Stromdichten zwischen 0,2 und 10 A/dm², besonders bevorzugt 0,2 bis 5 A/dm².
Beim Einsatz der erfindungsgemäßen Elektrolytbäder können verschiedene unlösliche Anoden eingesetzt werden.
Als unlösliche Anoden können solche aus einem Material aus der Gruppe platiniertes Titan und Iridium-Übergangsmetall-Mischoxid oder Kombinationen dieser Materialien eingesetzt werden, wobei platinierte Titananoden bevorzugt sind.
Die Herstellung der erfindungsgemäß beschichteten Objekte bzw. Artikel erfolgt üblicherweise folgendermaßen:
Auf einem jeweiligen Grundmaterial, beispielsweise bestehend aus Messing, Zink, Eisen, Stahl bzw. deren Legierungen oder auch anderen zumindest auf ihrer Oberfläche leitfähig gemachten Materialien wird entweder direkt oder auf eine dort vorher aufgebrachte Kupfer- Unterschicht, abgeschieden aus cyanidischen oder nicht cyanidischen alkalischen und/oder aus sauren Kupferbädern, wird entweder direkt oder auf dort aufgebrachte Cu/Sn/Zn-Legierung aus cyanidischen Bronzebädern die neue binäre Palladium-Eisen-Legierung abgeschieden.

Diese Palladium-Eisen-Legierung ist an sich eine End- bzw. Finalschicht. Sie kann aber nach an sich bekannten Verfahren weiter beschichtet werden. Weitere Beschichtungen können, wie schon oben erwähnt, goldhaltige oder andere edelmetallhaltige Schichten, wie solche aus Rhodium, Platin, Ruthenium oder deren Legierungen sein.

Aus dem Stand der Technik ist - ergänzend zu den schon eingangs genannten Dokumenten - an sich bekannt, dass Palladium als Nickelersatz, als Diffusionssperre und als Korrosionsschutz eingesetzt wird. Bei diesen Produkten wird das Grundmaterial zuerst verkupfert, anschließend mit Palladium beschichtet und erhält zuletzt das gewünschte Finish durch Beschichtung mit Gold, Rhodium oder anderen Edelmetallen oder deren Legierungen.
Um einen ausreichenden Korrosionsschutz zu schaffen, wird eine Dicke der Palladiumschicht von etwa 0,5-5 µm empfohlen. Meist wird eine Schichtdicke von etwa 1µm als ausreichend betrachtet.

Gemäß vorliegender Erfindung wurde gefunden, dass das Aufbringen einer gleich dicken Palladium-Legierungsschichte zu gleich guten Korrosionsergebnissen führt, wie sie bei rein-palladiumbeschichteten Grundmaterialien erzielt werden, die Abriebsbeständigkeit jedoch besser ist. Die Kostenersparnis beträgt allein aufgrund der geringeren Dichte ca. 15%.

Will man die Produkte besonders effizient herstellen, kann man statt einer Rhodium-Finalschicht eine Rhodium-Ruthenium-Legierung abscheiden. Scheidet man als Finalschicht beispielsweise eine Legierung im Gew.-Verhältnis Rhodium zu Ruthenium von 80:20 ab, würde man zusätzlich zu der Ersparnis bei den wie oben genannten Zwischenschichten noch 20 % des an sich sehr teuren Rhodiums einsparen.

Die Erfindung betrifft weiters ein an sich übliches Verfahren zum kathodischen Abscheiden der erfindungsgemäßen binären Legierungen mit einem Fe-Gehalt von 5-15 Gew-% auf zumindest an ihrer Oberfläche metallischen bzw. elektrisch leitfähigen oder leitfähig beschichteten Objekten bzw. Artikeln unter Einsatz des erfindungsgemäßen Elektrolytbads.

Anhand der folgenden, nicht einschränkend zu verstehenden Beispiele wird die Erfindung näher erläutert:

### Beispiel 1:

### Elektrolytbad:

4 g/l Pd aus Pd-II-chlorid
0,6 g/l Fe aus Fe-III-sulfat
80 g/l Kaliumsulfat
40 g/l Zitronensäure
1 g/l Netzmittel PF (Betain, Produkt der Fa. Ing. W. Garhöfer GesmbH)

Die Korrosionsbeständigkeit der Palladium-Eisen-Legierung im Vergleich mit einem Überzug aus einem Reinpalladium-Elektrolyten (Gapal TS, Produkt der Fa. Garhöfer GesmbH), produziert auf jeweils gleichem Grundmaterial im SO₂-Test ist gleich gut.

### Abriebsbeständigkeit mittels Taser Abraser

Es wurden jeweils eine Messingscheibe in dem Palladium-Eisen-Elektrolyt aus Bespiel 1 und eine Messingscheibe in einem Reinpalladium-Elektrolyten (Gapal TS, Produkt der Fa. Garhöfer GesmbH) mit 2µm beschichtet. Anschießend wurden beide Scheiben abgerieben. Das Reinpalladium war deutlich früher durchgerieben als die Palladium-Eisen-Legierung.

### Beispiele 2:

### Elektrolyt:

4 g/l Pd aus Pd-II-chlorid
0,6 g/l Fe aus Fe-III-sulfat
80 g/l Kaliumsulfat
40 g/l Zitronensäure
1 g/l Netzmittel PF (Betain, Produkt der Fa. Ing. W. Garhöfer GesmbH)
0,1 g/l Fettalkoholethoxylat
2 g/l Saccharin
2 ml/l Glanzmittel: "Brightener PF" (Gemisch substituierter aromatischer N-Heterocyclen, , Produkt der Fa. Ing. W. Garhöfer GesmbH)
pH-Wert: 8,0 eingestellt mittels KOH

Ein Schmuckrohling aus Zinkdruckguß wird in einem schwach alkalischen cyanidfreien Reiniger, (Entfettung 1018, Produkt der Fa. Ing. W. Garhöfer GesmbH) bei 25 °C 30s lang bei 10 A/dm² elektrolytisch entfettet.

Anschließend wird der Schmuckrohling in deionisiertem Wasser gespült und in einem alkalisch cyanidischen Vorkupferbad mit 22 g/l Cu und 34 g/l KCN ("Cuproga", Produkt der Fa. Ing. W. Garhöfer GesmbH) wurden 5µm Kupfer bei 1 A/dm² und 50 °C abgeschieden.

Der vorverkupferte Schmuckrohling wird dann in 5%iger Schwefelsäurelösung 30 s lang dekapiert und in einem sauren Kupferbad mit 50 g/l Cu und 60 g/l Schwefelsäure ("IWG Cu 550", Produkt der Fa. Ing. W. Garhöfer GesmbH) werden 15µm Kupfer einebnend und hochglänzend bei 4 A/dm² und 25 °C abgeschieden. Der so verkupferte Teil wird gespült und in einer 10% KCN-Lösung vorgetaucht.

Hierauf werden aus einem Bronzeelektroytbad ("Weissbronze CT 15 LF, Produkt der Fa. Ing. W. Garhöfer GesmbH) 2µm Bronzelegierung bei 60 °C und 1 A/dm² innerhalb von 10 min aus dem Elektrolyten abgeschieden. Danach wird in deionisierem Wasser gespült und in 5%iger Schwefelsäurelösung dekapiert.

Hierauf werden aus einem Palladium-Eisen-Elektroytbad gemäß vorliegender Erfindung 2µm Palladium-Eisen der Zusammensetzung Palladium: 90,3 %, Eisen: 9,7 %, bei 50 °C, und 1 A/dm² innerhalb von 10 min aus dem Elektrolytbad abgeschieden.

Der so erhaltene Schmuckteil wird nach erneutem Spülen und Säuretauchen mit 0,1 µm Haftgold aus einem schwach sauren Elektrolyten mit 2,5 g/l Au ("MC 218", Produkt der Fa. Ing. W. Garhöfer GesmbH) bei 1,5 A/dm² und 35 °C versehen. Dann wird sorgfältig in demineralisiertem Wasser gespült, in 5%iger Schwefelsäurelösung dekapiert und mit 0,2µm Rhodium aus einem Elektrolyten mit 2 g/l Rh und 50 g/l Schwefelsäure ("Rhodium C2", Produkt der Fa. Ing. W. Garhöfer GesmbH) bei 3V und 35 °C rhodiniert.

Abschließend wurde der galvanisierte Teil in deionisiertem Wasser gespült und getrocknet.

### Optische Beurteilung:

Der auf diese Weise erhaltene, galvanisierte Schmuckteil bzw. dessen Oberfläche war rein weiß und hochglänzend.

### Korrosionsbeständigkeit nach DIN 50018:

Der galvanisierte Schmuckteil schnitt in den Korrosionstests gleich gut ab wie ein nach dem gleichen Verfahren, aber mit Reinpalladium beschichteter Schmuckteil.

## Patentansprüche

1. Elektrolytbad für das kathodische Abscheiden von binären Legierungen unter Bildung von weißen, korrosionsbeständigen, rissfreien und (hoch)glänzenden Überzügen auf zumindest an ihrer Oberfläche metallischen bzw. elektrisch leitfähigen oder leitfähig beschichteten Objekten, welches Bad als Legierungsmetalle zumindest eine Palladiumverbindung, insbesondere ein Palladiumsalz, als Primärmetall und zumindest eine Eisenverbindung, insbesondere ein Eisensalz, als Sekundärmetall enthält, welches für die Abscheidung einer Pd/Fe-Legierung mit einem Gehalt im Bereich von 5 bis 15 Gew-% Fe - als wässerige, alkalische Lösung mit einem pH-Wert von 7,5 bis 9, vorliegt und außer den genannten Metall-Verbindungen als wesentliche weitere Komponenten zumindest ein Netzmittel aus der Gruppe der amphoteren Tenside, und mindestens einen Glanzzusatz sowie Leitsalze, pH-Stabilisatoren und Spannungsverminderer enthält, wobei das Elektrolytbad einen Gehalt an Palladium von 0,5 bis 15 g/l und an Eisen von 0,2 bis 2 g/l aufweist und frei von Ammoniak und Ammoniumverbindungen ist, **dadurch gekennzeichnet,**
**dass** es als Netzmittel aus der Gruppe der amphoteren Tenside Betaine und Sulfobetaine in Mengen von 0,5-2 g/l enthält, und als Glanzmittel substituierte aromatische N-Heterocyclen, und als Spannungsverminderer Saccharin oder organische Sulfonate, und als Leitsalze und/oder pH-Stabilisatoren Natrium- oder Kaliumsulfat, -chlorid, -nitrat, - citrat, -tartrat, oder -malonat, enthält.

2. Elektrolytbad nach Anspruch 1, **dadurch gekennzeichnet, dass** das Elektrolytbad einen Gehalt an Palladium von 2 bis 8 g/l, und bevorzugt von 4 bis 6 g/l, und an Eisen von 0,5 bis 1,5 g/l aufweist.

3. Elektrolytbad nach Anspruch 1 oder 2, **dadurch gekennzeichnet, dass** die in demselben enthaltenen Legierungsmetalle Palladium in zweiwertiger Form als Palladiumchlorid, -sulfat oder -nitrat, und Eisen als Eisen-III-sulfat, -chlorid, -nitrat oder - citrat vorliegen.

4. Elektrolytbad nach einem der Ansprüche 1 bis 3, **dadurch gekennzeichnet, dass** es als weitere Netzmittel Alkylethersufonate, Alkyletherphosphate oder Fettalkoholalkoxylate enthält.

5. Verfahren zur Herstellung von mit einer weißen Beschichtung bzw. mit einem derartigen korrosionsbeständigen, rissfreien, hochabrieb- und haftfesten, glänzenden Überzug versehenen Objekten bzw. Artikeln aus der Gruppe Schmuck- bzw. Dekorartikel, aus der Gruppe elektrotechnische bzw. elektronische Komponenten und Bauteile aus Messing, Zink, Zinn, Eisen oder Stahl oder aus deren Legierungen oder aber aus einem leitfähig ausgerüsteten Kunststoff, wobei, vorzugsweise auf einer auf der Oberfläche des Objekt- bzw. Artikel-Rohlings befindlichen metallischen Untergrundschicht, insbesondere aus Kupfer, eine Pd/Fe-Legierung abgeschieden wird, **dadurch gekennzeichnet, dass** die zu beschichtenden Objekte bzw. Artikel, gegebenenfalls nach einer Grundbeschichtung mit Kupfer, mittels Elektrolyse in einem Elektrolytbad gemäß einem der Ansprüche 1 bis 4 bei Temperaturen von 35 bis 75°C und Stromdichten von 0,1 bis 10 A/dm², insbesondere von 0,2 bis 5 A/dm², unter Einsatz von zumindest einer unlöslichen Anode der Elektrolyse unterworfen werden.

## Claims

1. Electrolyte bath for the cathodic deposition of binary alloys with the formation of white, corrosion-resistant, crack-free and (highly) glossy coatings on objects that are at least on their surface metallic or electrically conductive or conductively coated, which bath contains as alloying metals at least one palladium compound, in particular a palladium salt, as primary metal and at least one iron compound, in particular an iron salt, as secondary metal, which for the deposition of a Pd/Fe alloy with a content in the range 5 to 15 % by weight Fe is present as an aqueous, alkaline solution with a pH value from 7.5 to 9, and in addition to said metal compounds contains as essential further components at least one wetting agent from the group of amphoteric surfactants, and at least one brightening agent as well as conductive salts, pH stabilisers and voltage reducers, wherein the electrolyte bath has a content of palladium from 0.5 to 15 g/l and of iron from 0.2 to 2 g/l and is free of ammonia and ammonium compounds, **characterised in that**
it contains as wetting agent from the group of amphoteric surfactants betaine and sulfobetaine in quantities from 0.5-2 g/l, and contains as brightening agent substituted aromatic N-heterocycles, as voltage reducers saccharin or organic sulfonates, and as conductive salts and/or pH stabilisers sodium or potassium sulfate, chloride, nitrate, citrate, tartrate, or malonate.

2. Electrolyte bath according to claim 1, **characterized in that** the electrolyte bath has a content of palladium from 2 to 8 g/l, and preferably from 4 to 6 g/l, and of iron from 0.5 to 1.5 g/l.

3. Electrolyte bath according to Claim 1 or 2, **characterized in that** the alloying metals contained therein are present as palladium in divalent form, as palladium chloride, sulfate or nitrate, and iron as iron (III) sulphate, chloride, nitrate or citrate.

4. Electrolyte bath according to any one of claims 1 to 3, **characterized in that** it contains as further wetting agents alkyl ether sulfonates, alkyl ether phosphates or fatty alcohol alkoxylates.

5. A process for the production of objects or articles selected from the group of jewellery or decorative articles, from the group of electrotechnical or electronic components and components of brass, zinc, tin, iron or steel or their alloys, or of conductive plastics material, which objects or articles have a white coating or a corrosion-resistant, crack-free, highly abrasion-resistant and adherent, glossy coating of that kind, wherein a Pd/Fe alloy is deposited, preferably on a metallic base layer, in particular of copper, located on the surface of the object or article blank, **characterised in that** the article or object to be coated, optionally after base coating with copper, is subjected to electrolysis utilising at least one insoluble anode, by electrolysis in an electrolyte bath according to any one of claims 1 to 4 at temperatures from 35 to 75°C and current densities from 0.1 to 10 A/dm², in particular from 0.2 to 5 A/dm².

## Revendications

1. Bain électrolytique pour le dépôt cathodique d'alliages binaires avec formation de revêtements blancs, résistants à la corrosion, sans fissure et (hautement) brillants sur des objets qui, au moins au niveau de leur surface, sont métalliques ou électriquement conducteurs ou recouverts d'une couche électriquement conductrice, lequel bain contient comme métaux d'alliage au moins un composé du palladium, en particulier un sel de palladium, comme métal primaire et au moins un composé du fer, en particulier un sel de fer, comme métal secondaire, lequel bain est présent, pour le dépôt d'un alliage Pd/Fe avec une teneur comprise entre 5 et 15 % en poids de fer, sous forme de solution aqueuse alcaline avec une valeur pH de 7,5 à 9 et contient hormis les composés métalliques mentionnés, comme autre composants essentiels, au moins un agent mouillant du groupe des tensioactifs amphotères et au moins un produit brillanteur ainsi que des sels conducteurs, des stabilisateurs de pH et des réducteurs de tension, lequel bain électrolytique présente une teneur en palladium de 0,5 à 15 g/l et en fer de 0,2 à 2 g/l et est exempt d'ammoniac et de composés de l'ammonium,
**caractérisé en ce qu'**il contient comme agent mouillant du groupe des tensioactifs amphotères 0,5 à 2 g/l de bétaïne et de sulfobétaïne et comme produit brillanteur des hétérocyles N aromatiques substitués et comme réducteurs de tension de la saccharine ou des sulfonates organiques et comme sels conducteurs et/ou stabilisateurs de pH du sulfate de sodium ou de potassium, du chlorure de sodium ou de potassium, du nitrate de sodium ou de potassium, du citrate de sodium ou de potassium, du tartrate de sodium ou de potassium ou du malonate de sodium ou de potassium.

2. Bain électrolytique selon la revendication 1, **caractérisé en ce que** le bain électrolytique présente une teneur en palladium de 2 à 8 g/l, de préférence de 4 à 6 g/l, et en fer de 0,5 à 1,5 g/l.

3. Bain électrolytique selon la revendication 1 ou 2, **caractérisé en ce que** les métaux d'alliage contenus dans celui-ci sont présents sous forme bivalente le palladium comme chlorure, sulfate ou nitrate de palladium et le fer comme sulfate, chlorure, nitrate ou citrate de fer III.

4. Bain électrolytique selon l'une quelconque des revendications 1 à 3, **caractérisé en ce qu'**il contient comme autre agent mouillant du sulfonate d'alkyléther, du phosphate d'alkyléther ou de l'alkoxylate d'alcool gras.

5. Procédé de fabrication d'objets ou articles, munis d'un revêtement blanc ou d'un revêtement de ce type résistant à la corrosion, sans fissure, fortement résistant à l'abrasion et à l'adhérence, brillant, du groupe des articles de bijouterie ou de décoration, du groupe des composants et éléments électrotechniques ou électroniques en laiton, zinc, étain, fer ou acier ou alliages de ceux-ci ou en un plastique rendu conducteur, dans lequel on dépose un alliage Pd/Fe de préférence sur une couche de substrat métallique, en particulier en cuivre, située sur la surface de l'ébauche d'objet ou article, **caractérisé en ce que** les objets ou articles à revêtir, le cas échéant après un revêtement de base avec du cuivre, sont soumis à une électrolyse dans un bain électrolytique selon l'une quelconque des revendications 1 à 4 à des températures comprises entre 35 et 75 °C et avec des densités de courant comprises entre 0,1 et 10 A/dm², en particulier entre 0,2 et 5 A/dm², en utilisant au moins une anode insoluble.
